# FASCICULE DE BREVET EUROPEEN

(11) **EP 0 077 231 B1**
(45) Date de publication et mention de la délivrance du brevet: **23.07.1986**
(21) Numéro de dépôt: 82401713.1
(22) Date de dépôt: 21.09.1982
(51) Int. Cl.: C06D 5/06, C06B 31/02, F42B 4/26

(54) **Procédé de fabrication d'un dispositif fumigène générant une trace d'une couleur déterminée, rouge ou autre, notamment destiné à équiper un projectile giratoire d'alarme ou de signalisation, et dispositif fumigène coloré obtenu**
Verfahren zur Herstellung eines rauchbildenden Gerätes das die Spur einer eingegebenen Farbe erzeugt, wie etwa rot, vorgesehen hauptsächlich zur Ausrüstung von sich drehenden Alarm- oder Signalgeschossen und so hergestelltes rauchbildendes Gerät
Process for the manufacture of a smoke-producing device generating a trail of a given colour, red or otherwise, especially intended to equip a gyratory alarm or signalling projectile, and coloured smoke-producing device so obtained

(30) Priorité: 14.10.1981 FR 8119317
(43) Date de publication de la demande: 20.04.1983
(73) Titulaire: MANUFACTURE DE MACHINES DU HAUT-RHIN S.A. (MANURHIN), F-68100 Mulhouse (FR)
(72) Inventeur: Castera, André, F-03300 Creuzier-le-Vieux (FR); Nicolas, Jacques, F-63200 Le Cheix-sur-Morge (FR); Buvat, Jean, F-03140 Chantelle (FR)
(74) Mandataire: Martin, Jean-Jacques

## Description

La présente invention concerne un procédé de fabrication d'un dispositif fumigène générant une trace d'une couleur déterminée, rouge ou autre, destiné notamment à équiper un projectile giratoire d'alarme ou de signalisation, ainsi que le dispositif fumigène obtenu.

La présente invention s'intéresse plus particulièrement aux dispositifs fumigènes pyrotechniques, étant entendu qu'il existe d'autres méthodes de production de nuages colorés, comme par exemple la pulvérisation ou la dispersion d'un liquide coloré.

Jusqu'à présent, les dispositifs fumigènes pyrotechniques utilisés sur les projectiles stabilisés par giration, ou projectiles giratoires, n'émettent qu'une fumée grise ou d'un noir très dilué, dans la mesure où les techniques pyrotechniques utilisées pour produire cette fumée se fondent sur la combustion d'un composé à chaîne carbonée.

Par exemple, dans ce domaine, le brevet français n° 2 355 274 décrit un dispositif fumigène noir pour projectile giratoire, dont la composition pyrotechnique est obtenue par mélange d'une composition fumigène contenant de l'anthracène et d'une composition d'allumage sombre, nécessaire pour la mise à feu; cette composition est comprimée dans un godet fermé par une rondelle dont le diamètre régule le débit de fumée, la composition d'allumage étant avantageusement répartie en couches alternées avec la composition fumigéne dans le but d'entretenir la combustion.

Ce dispositif émet une fumée noire, et uniquement noire, résultant de la combustion de l'anthracéne de la composition fumigéne.

La fumée ainsi émise peu visible sous un ciel nuageux et gris, inconvénient que l'on retrouve chaque fois que la fumée émise est grise ou d'un noir très dilué, c'est-à-dire chaque fois que l'on utilise une technique pyrotechnique fondée sur la combustion d'un composé à chaine carbonée.

De tels dispositifs présentent en outre l'inconvénient d'une difficulté d'allumage et d'entretien de la combustion de la composition fumigéne, ce qui nécessite la présence d'une composition d'allumage, de préférence répartie en plusieurs couches et, de ce fait, compliquant considérablement la fabrication de tels dispositifs; en outre, le délai de mise en fumée de tels dispositifs est plus ou moins important.

Dans ce domaine, on connait aussi par le brevet américain n° 3.633.512 un projectile muni d'un dispositif d'autodestruction par un traceur dont la composition chimique, qui est celle d'une composition traçante traditionelle incluant des produits organiques à titre de modulateurs de sa vitesse de combustion, conduit d'une part, par sa chaleur de combustion, à un échauffement du fond de l'obus engendrant ultérieurement la mise à feu de la composition explosive qu'il contient, et d'autre part à l'émission d'une fumée noirâtre ou grisâtre pendant cet échauffement.

Par ailleurs, on connaît également des dispositifs fumigènes colorés mettant en oeuvre des techniques pyrotechniques, mais ces dispositifs ne sont utilisés que statiquement; même s'ils sont contenus dans des artifices tels que des grenades, roquettes, etc ... , ils ne sont destinés à émettre une fumée d'une couleur déterminée, rouge ou autre, que lorsque le dispositif porteur est immobilisé ou en chute libre ou freinée.

Par exemple, le brevet français n° 2 384 732 decrit une composition coulable d'un colorant organique sublimable, d'un système oxydant judicieusement dosé (chlorate, perchlorate, nitrate de guanidine), d'une résine synthétique polymérisable à froid, la mise à feu étant assurée par une composition type Silicium-Oxyde de cuivre.

Un têt dispositif présente l'inconvénient de mettre en oeuvre un pain coulable, et se révèle par conséquent d'une fabrication compliquée.

Il présente en outre l'inconvénient de ne pouvoir recevoir que des applications statiques, car il apparaît que, si l'on monte un dispositif de ce type à l'arrière d'un projectile giratoire tel qu'un obus, il émet une trace de fumée grise ou noire, et non la fumée colorée attendue.

Ou a pu donner de ce phénomène l'interprétation suivante: lorsque l'obus progresse, en tournant sur lui-même, il se crée à l'arrière, c'est-à-dire précisément dans la zone où se trouve le dispositif fumigène, une dépression où se produisent des effets concomittants:
- l'accélération de la vitesse de combustion de la composition fumigène, d'où une température excessive conduisant à la décomposition presque totale du colorant et non à sa sublimation;
- la raréfaction de l'air, dont une atmosphère insuffisamment oxydante pour oxyder les liaisons carbonées, résultant de la destruction du colorant sublimable, sous forme de gas incolore.

La décomposition du colorant sublimable jointe à une atmosphère insuffisamment oxydante ne peut ainsi conduire qu'à une forte production de noir de carbone au lieu de sublimer le colorant, d'où la formation d'une fumée grise ou noire.

Afin d'éviter la formation de fumée noire, lorsque celle-ci n'est pas désirée, le but de la présente invention est de proposer un procédé de fabrication d'un dispositif fumigène générant une trace de couleur déterminée, rouge ou autre, plus particulièrement destiné à des applications dynamiques, étant entendu qu'il peut également connaître des applications statiques.

Simultanément, l'invention a pour but de remédier aux autres inconvénients des dispositifs fumigènes actuellement connus, c'est-à-dire la nécessité d'une composition d'allumage et l'importance du délai de mise à feu caractéristiques des dispositifs fumigènes mettant en oeuvre la combustion d'un composé à chaîne carbonée, l'utilisation d'un pain coulable dans le cas du dispositif d'application statique autorisant la sublimation d'un colorant organique, évoqué plus haut.

A cet effet, l'invention propose un dispositif fumigène, à effet immédiat, qui permet d'obtenir une fumée colorée, à partir d'une seule. composition pyrotechnique, comprimée dans une alvéole.

L'utilisation d'une composition fumigène unique et comprimable, sans composition d'allumage séparée, permet de faciliter considérablement la fabrication du dispositif; même en l'absence de composition d'allumage, le dispositif obtenu présente un bref délai de mise en régime fumigène grâce à un mode de compression judicieux de la composition, et il offre une longue durée d'émission grâce à une bonne répartition du colorant dans la composition.

Surtout, ce dispositif fournit une émission réellement colorée, rouge ou autre, le projectile giratoire ainsi équipé émettant pendant quelques secondes une trace colorée dont la persistance est assurée pendant plusieurs dizaines de secondes. En effet, la texture alvéolaire ouverte de la composition support, dont les espaces intergranulaires sont comblés par le colorant organique sublimable dans la charge obtenue par compression de la composition fumigène sous la forme de poudre, et la formation de scories favorisée par un choix approprié des éléments constitutifs de la composition permettent du fournir la quantité appropriée d'oxygène nécessaire à l'échauffement de la composition par combustion sans engendrer une température de combustion élevée qui décomposerait le colorant sublimable qu'elle contient, au lieu de lui permettre de se sublimer très rapidement.

On notera que l'importance de l'obtention de scories régulières et poreuses est déjà connue en soi, de même que le sont les possibilités de choix de composants permettant d'obtenir de telles scories, car on sait par ailleurs que les scories contribuent par leur porosité à réguler le débit fumigène et à favoriser les échanges thermiques; l'Homme du métier sait comment opérer un choix judicieux des éléments constitutifs d'une composition pyrotechnique à cet effet.

L'Homme du métier sait également, lorsqu'il utilise des colorants organiques sublimables, comment choisir judicieusement les composants de la composition fumigéne pour concilier cinétique de combustion et débit de fumée colorée, une composition fortement exothermique entraînant la dégradation du colorant par combustion, alors qu'une composition faiblement exothermique ne permet d'inclure qu'un pourcentage minime de colorant ne fournissant qu'un débit de fumée très médiocre, à peine visible, surtout sous un ciel à fond nuageux et sombre, et présentant des difficultés d'initiation.

L'Homme du métier sait également qu'il convient d'ajuster la vitesse de combustion, une combustion trop rapide provoquant la destruction du colorant ou libérant une fumée trop brève ou inexploitable, alors qu'une combustion lente entraîne à l'inverse un débit de fumée peu important, voire une auto-extinction, et il est du domaine de ses connaissances normales d'agir à cet effet sur la thermodynamique de la réaction par un choix approprié des composants de la composition et par les conditions de compression de celle-ci.

Dans ce contexte déjà connu, la présente invention propose, dans un procédé de fabrication d'un dispositif fumigène coloré notamment destiné à équiper un projectile giratoire d'alarme ou de signalisation et comportant, à l'intérieur d'une enveloppe rigide, étanche, présentant un orifice formant une tuyère de direction moyenne prédéterminée, une charge d'une composition fumigène résultant du mélange d'un colorant organique sublimable et d'une composition pyrotechnique support oxydante dont la combustion est propre à provoquer la sublimation du colorant, de réaliser la composition fumigène par mèlange, à l'état poudreux, du colorant organique sublimable et d'une composition pyrotechnique support, pour répartir le colorant entre les particules de celle-ci,. et de réaliser la charge en plaçant la composition ainsi obtenu dans l'enveloppe et en la comprimant à l'intérieur de celle-ci de telle façon qu'elle soit moins comprimée à proximité de la tuyère.

Dans un mode de mise en oeuvre préféré du procédé, l'invention propose d'aménager dans la charge un canal central prolongeant la tuyère suivant ladite direction.

La moindre compression de la charge à proximité de la tuyère, c'est-à-dire vers l'extrémité du canal dans cette variante préférée, permet de faciliter l'initiation de la charge et de réduire le délai de mise en régime fumigène en dépit de l'absence de composition d'allumage; l'aménagement d'un canal central dans la charge permet en outre, à la fois, d'augmenter le débit de fumée en fonction de la surface émissive, et, grâce à un mode d'obtention particulier de ce canal permettant d'obtenir un gradiant de compression déterminé de la charge à ce niveau, de réguler la formation du plasma et l'équilibre thermique lors du fonctionnement du dispositif.

Ces caractéristiques et avantages de l'invention, de même que d'autres caractéristiques et avantages de celle-ci, ressortiront mieux de la description ci-dessous, relative à un mode de mise en oeuvre non limitatif, ainsi que des dessins annexés qui font partie intégrante de cette description.

Les figures 1 à 5 montrent, en des vues de coupe par un même plan incluant l'axe de l'enveloppe ou corps du dispositif fumigène fabriqué, cinq étapes successives de la fabrication d'un dispositif fumigène selon l'invention.

On a désigné par 1 l'enveloppe, réalisée en un matériau rigide, étanche, métallique ou non, offrant de préférence une bonne conductivité thermique.

Cette enveloppe 1 présente une face périphérique extérieure 3 cylindrique de révolution autour d'un axe 2 et portant un filetage 4 permettant l'adaptation de l'enveloppe 1 à l'arrière d'un projectile, dans une position dans laquelle l'axe 2 coïncide avec l'axe de rotation de ce dernier sur lui-même.

Vers l'arrière, si l'on se réfère au sens de déplacement prédéterminé 5 du projectile parallèlement à l'axe 2, la face périphérique extérieure 3 de l'enveloppe 1 se raccorde à la périphérie extérieure, circulaire d'axe 2, d'une face annulaire 6, plane, orientée transversalement par rapport à l'axe 2, laquelle présente une périphérie intérieure également circulaire d'axe 2 par laquelle elle se raccorde à une face 7, cylindrique de révolution autour de l'axe 2, en décrochement dans le sens 5; vers l'avant si l'on se réfère à ce sens 5, cette face 7 se raccorde à la périphérie extérieure, circulaire d'axe 2, d'une autre face annulaire 8, plane et orientée transversalement par rapport à l'axé 2, laquelle se raccorde par se périphérie intérieure, circulaire d'axe 2, à une face 9 cylindrique de révolution autour de l'axe 2 et située en avant de la face 8 si l'on se réfère au sens 5.

Cette face 9 présente un bord avant, circulaire d'axe 2, par lequel elle se raccorde à la périphérie intérieure d'une face annulaire 10, tournée vers l'avant, dont la périphérie extérieure, circulaire d'axe 2, avec un diamètre inférieur à celui de la face périphérique extérieure 3, se raccorde à une face 11 cylindrique de revolution autour de l'axe 2, située en avant de la face 10 à l'intérieur de la face 3; vers l'avant, la face 11 présente un bord circulaire d'axe 2, dans lequel elle se raccorde à une face annulaire 12, plane, transversale par rapport à l'axe 2, présentant une périphérie extérieure circulaire d'axe 2, d'un diamètre intermédiaire entre les diamètres respectifs des faces 11 et 3; par cette périphérie extérieure, la face 12 se raccorde vers l'avant à une face 13 cylindrique de révolution autour de l'axe 2, laquelle présente un bord avant circulaire d'axe 2, dans un même plan transversal par rapport à l'axe 2 qu'un bord circulaire, également d'axe 2, délimitant vers l'avant la face 3, ces bords avant respectifs des faces 3 et 13 étant rélies par une face annulaire 14, plane, transversale par rapport à l'axe 2.

Le volume délimité à l'intérieur du corps 1 par les faces 10 et 11, et par le plan de la face 12, étant destiné à recevoir la charge 15 comme il sera décrit plus loin, l'épaisseur des parois délimitées par ces différentes faces, et notamment l'épaisseur e séparant les faces 8 at 10, est définie pour résister aux sollicitations mécaniques et thermiques subies lors du fonctionnement du dispositif; la face 9 définit la périphérie extérieure d'une tuyère 17 dont le diamètre d'ouverture d est défini en fonction des effets terminaux recherchés, c'est-à-dire afin de permettre un bon allumage de la composition par les gaz chauds libérés par la combustion de la poudre propulsive, puis d'assurer un débit fumigène acceptable, tout en évitant le dépotage de la charge compte tenu du déplacement du projectile dans le sens 5, et de la rotation autour de l'axe 2.

Naturellement, cette forme d'enveloppe ne constitue qu'un exemple non limitatif, et d'autres forme pourraient être adoptées sans que l'on sorte pour autant du cadre de l'invention.

Dans le mode de mise en oeuvre préféré illustré, le chargement de l'enveloppe ou corps 1 met en oeuvre un contrepoinçon 16 que l'on engage dans la tuyère 17 définie par la face 9,. pour obturer cette tuyère et réaliser le chargement par l'avant si l'on se réfère au sens 5, c'est-à-dire par l'ouverture 18 définié par la périphérie intérieure de la face annulaire 14, alors tournée vers le haut.

Le contre-poinçon 16 présente, dans le mode de mise en oeuvre préféré de l'invention illustré, une forme non seulement propre à épouser intérieurement la face 9 du corps 1, mais également propre à pénétrer à l'intérieur de celui-ci pour aménager un canal 19 à l'intérieur de la charge comme il sera décrit plus loin.

A cet effet, le contre-poinçon 16 présente de bas en haut une face périphérique extérieure 20 cylindrique de révolution autour d'un axe vertical confondu avec l'axe 2 lors du remplissage de l'enveloppe 1, avec un diamètre sensiblement identique à celui de la face 7, et une face 22 également cylindrique de révolution autour de cet axe et présentant un diamètre sensiblement identique à celui de la face 9 de façon à épouser celle-ci; les faces 20 et 22 sont reliées par une face annulaire 21, plane et orientée transversalement par rapport à l'axe du poinçon, pour s'appliquer contre la face 8 lorsque les faces 20 et 22 sont engagées respectivement dans les faces 7 et 9.

Vers le haut, la face 22 est délimitée par un bord circulaire dont l'axe est l'axe du poinçon 16, ce bord étant situé à la distance e de la face 21 de telle sorte que le bord supérieur de la face 22 affleure la face 10 lorsque la face 21 est en appui contre la face 8.

Au niveau de ce bord supérieur, la face 22 se raccorde à la périphérie extérieure d'une face tronconique 23, de révolution autour de l'axe du poinçon 16, le sommet du cône étant dirigé vers le haut; la face tronconique 23 présente une périphérie intérieure circulaire dont l'axe est l'axe du poinçon_{.}16, et par laquelle elle se raccorde à une deuxième face tronconique 24, également de révolution autour de l'axe du poinçon 16 avec un sommet du cône tourné vers le haut, l'angle au sommet a du cône définissant la face 24 étant sensiblement plus faible que l'angle au sommet β du cône définissant la face 23; vers le haut, la face 24 présente un bord circulaire dont l'axe est celui de poinçon 16, et l'on notera que la hauteur H de la face 24 ainsi délimitée, mesurée parallèlement à l'axe du poinçon_{'} 16, est sensiblement supérieure à la hauteur h de la face 23 mesurée de la même façon, la hauter H étant voisine de la moitié de la distance D séparant les faces 10 et 12 du corps 1 parallèment à l'axe 2; ces indications sont données à titre d'exemple non limitatif.

Une première opération de la réalisation d'un dispositif selon l'invention consiste à placer le corps 1, dont la face 14 est tournée vers le haut et la face 6 vers le bas, sur le contre-poinçon 16 de telle sorte que les faces 21 et 22 de celui-ci épousent respectivement les faces 8 et 9 du corps 1 et que le téton défini par les faces 23, 24, 25 du poinçon 16 pénètrent à l'intérieur du corps 1 en définissant à l'intérieur de celui-ci une saillie de révolution autour de l'axe 2, de section décroissante vers le haut.

Le corps 1 étant ainsi fermé vers le bas par le poinçon 20 comme le montre la figure 2, on peut alors procéder à son remplissage en composition fumigène, par l'ouverture 18 que l'on place à cet effet sous une trémie de chargement 26; ce remplissage a été schématisé à la figure 2 par des flèches 27 descendantes, parallèles à l'axe 2.

Des compositions fumigènes préférées seront détaillées plus loin, avec leur mode de fabrication.

L'étape suivante du procédé, illustrée à la figure 3, consiste, après remplissage du corps 1, à comprimer la charge 15 au moyen d'un poinçon 28 que l'on introduit du haut en bas, parallèlement à l'axe 2 comme le schématise la flèche 29, à l'intérieur de l'ouverture 18 alors que le corps 1 est toujours en position sur le poinçon 16.

Cette technique permet d'obtenir une compression décroissante dans les zones de la charge 15 les plus proches de la tuyère 17, et notamment moindre au niveau des faces 23 et même 24 du poinçon 16 en saillie à l'intérieur du corps 1, ce qui facilitera l'allumage ultérieur de la charge.

La compression ainsi communiquée à la charge 15 est telle que cette charge reste cohérente lorsque, par la suite, on dégagera le poinçon 16.

De preférence, le poinçon de compression 28 présente vers le bas une face plane 30, transversale par rapport à l'axe 2, de forme et dimensions en plans voisines des formes et dimensions transversales de la face 11, et qui, lorsque le poinçon 28 parvient dans sa position la plus proche du contre-poinçon 16, se trouve coplanaire avec la face 12 du corps 1; ainsi, lorsque, lors de la phase suivante du procédé, on provoque le relèvement du poinçon 28, la charge 15 présente une face supérieure 31 plane, orientée transversalement par rapport à l'axe 2, et coplanaire de la face 12.

Lors de la phase suivante du procédé, illustrée à la figure 4, cette face 31 et la face 12 reçoivent respectivement la partie centrale et la partie périphérique d'un disque métallique ou ignifugé 32, essentiellement délimité par deux faces planes orientées transversalement par rapport à l'axe 2; ce disque 32 est ensuite immobilisé sur le corps 1 par sertissage, c'est-à-dire par rabattement sur sa périphérie de la partie du corps 1 initialement située entre les faces 13 et 3 de celui-ci, pour fermer l'ouverture 18 de façon étanche ou non.

Au cours d'une étape suivante, le corps 1 dont l'ouverture 18 est ainsi fermée par le disque 32 est dégagé du poinçon 16, qui laisse subsister à l'intérieur de la charge 15 un canal 19 présentant une forme complémentaire de celle de la saillie qu'il formait à l'intérieur du corps 1, c'est-à-dire la forme d'un trou borgne s'évasant progressivement d'une zone centrale de la charge 15 jusqu'à la tuyère 17 définie par la face 9 du corps, sous forme tronconique de révolution autour de l'axe 2, d'abord avec un angle au sommet faible, sur la majeure partie de la longueur du canal 19 si l'on se réfère à l'axe 2, puis, à proximité immédiate de la tuyère 17, avec un angle au sommet plus important.

Après le retrait du poinçon 16, il est possible d'obturer la tuyère 17 au moyen d'un paillet 33, par exemple de type nitrocellulose, que l'on insère et fixe dans le décrochement défini, à l'intérieur de la face annulaire 6, par les faces 7 et 8 du corps 1.

Ce dernier peut alors être vissé, par son filetage extérieure 4, en position sur le projectile porteur.

On notera que l'ordre des opérations de fermeture de l'orifice 18 au moyen du disque 32, de retrait du poinçon 16 et de fermeture de la tuyère 17 au moyen du paillet 33 pourrait être modifé sans que l'on sorte pour autant du cadre de l'invention, le poinçon 16 pouvant par exemple être ôté avant mise en place et sertissage du disque 32, cette mise en place et ce sertissage pouvant alors être effectués antérieurement, simultanément ou postérieurement à la pose du paillet 33.

Selon l'invention, la composition fumigène utilisée pour constituer la charge 15 résulte d'un mélange à sec, c'est-à-dire à l'état poudreux, de 35 à 50% en masse d'un colorant organique sublimable avec le complément à 100%, soit 65 à 50% en masse, d'une composition pyrotechnique support; la réaction chimique des éléments de cette composition produit l'énergie nécessaire à la sublimation du colorant, entraînant de ce fait la formation de la fumée ou trace de la couleur désirée.

Dans le double souci de moduler la réaction chimique, et en particulier de réguler la température du plasma pour maîtriser ainsi les conditions de sublimation du colorant et permettre de s'affranchir de toute composition d'allumage, et d'assurer à la combustion la formation de scories solides, résistantes et poreuses, favorisant à la fois l'évacuation des fumées et la dissipation thermique, on a obtenu de bons résultats aux essais avec une composition support type renfermant:
- un premier élément compris dans le groupe des peroxydes alcalino-terreux,
- un second élément pris dans le groupe des nitrates alcalino-terreux,
- un troisième élément pris dans le groupe des sulfates alcalino-terreux,
- un quatrième élément organique en tant qu'agglomérant des trois éléments précédents, pris dans le groupe des résinates ou autres, alginate, guaranate ...

En particulier, on a obtenu de bons résultats avec une composition support contenant:
- de 45 à 80% d'un oxyde du groupe des peroxydes de baryum, de strontium ou de plomb,
-de 10 à 40% d'un mélange de composés du groupe nitrate-sulfate de baryum ou de strontium,
- de 3 à 20% d'un liant organique de la famille des résinates de calcium ou de sodium,

ces chiffres étant des pourcentages en masse par rapport à la masse de la composition support.

Selon un mode de fabrication préféré, cette composition de base est élaborée par mélange des oxydants, puis enrobage au moyen du liant organique préalablement mis en solution dans un solvant approprié, puis granulation et séchage.

La composition obtenue, d'une granulométrie inférieure à 600 um, est ensuite mélangée à sec avec le colorant organique sublimable, sous forme atomisée, de telle sorte que celui-ci, vu son important foisonnement, se répartisse au mieux dans la composition support (de densité apparente à l'état non tassé de l'ordre de 1).

C'est le mélange ainsi obtenu qui est introduit dans le corps 1 lors de la phase du procédé illustrée à la figure 2, puis comprimé comme il est décrit en référence à la figure 3.

La charge 15 présente alors une densité apparente moyenne de l'ordre de 1,5 à 2,1 ce qui montré bien que le colorant sublimable se trouve logé dans une texture alvéolaire ouverte constituée par les particules de la composition support, dont la granulométrie est très nettement supérieure à celle du colorant sublimable.

Il en résulte l'avantage que, en se sublimant, le colorant libère une grande quantité d'espaces vides augmentant de ce fait la porosité des résidus; il y a alors formation d'un échangeur thermique à grande surface de contact facilitant l'évacuation des fumées et des calories en excès du plasma.

En outre, un des avantages de la composition selon l'invention réside dans l'emploi du colorant comme inhibiteur thermique; en effet, le colorant ne réagit pas chimiquement avec les autres éléments mais, pour se sublimer, il absorbe une fraction de l'enthalpie de réaction, prévenant de ce fait un dépassement de la température critique au-delà de laquelle il se décompose.

Naturellement, les compositions indiquées ci- dessus ne constituent qu'un exemple non limitatif de mise en oeuvre de l'invention, et l'on ne sortirait pas du cadre de celle-ci en adoptant d'autres compositions.

Les essais pratiqués ont toutefois permis de mettre en relief les bons résultats obtenus avec de telles combinaisons, les colorants utilisés étant ceux que la firme "Pechiney Ugine Kuhlmann" commercialise sous l'appellation "Organol".

On trouvera ci-dessous trois exemples non limitatifs de compositions fumigènes qui, mises en oeuvre conformément à l'invention, ont permis d'obtenir de bons résultats.

### Exemple 1=Composition pour fumée rouge,

Le colorant utilisé est le vermillon Organol à raison de 45% en masse, mélangé à sec avec 55% de composition support, ce qui donne pour 100 g de fumigène rouge:

La densité apparente moyenne de cette composition après compression est de l'ordre de 1,6 à 1,8.

Ce dispositif fumigène selon l'invention permet d'obtenir, dès la sortie du lanceur, une trace de couleur rouge, appréciable et visible sur ciel nuageux et gris.

### Exemple 2=Composition pour fumée orange ou jaune,

En remplaçant, dans les mêmes proportions, le Vermillon Organol respectivement par le jaune Organol PC ou l'orangé Organol (P.U.K), on obtient un résultat analogue, à savoir un fort débit de fumée jaune-vert ou orange vif.

La densité apparente moyenne de cette composition après compression est de l'ordre de 1,5 à 1,8.

### Exemple 3=Compositi_{d}n pour fumée bleue ou verte,

Les colorants utilisés dans ce cas sont des dérivés anthraquinoniques. Une adaptation des pourcentages respectifs du colorant et de la composition support est nécessaire. Le meilleur résultat est obtenu pour un mélange 50/50 colorant-composition, qui permet d'obtenir une trace verte ou bleue très intense; Soit pour 100 g de composition fumigène:

Après compression, la densité apparente moyenne de cette composition est de l'ordre de 1,75 à 2,1.

Ces exemples ne sont pas limitatifs. Par combinaison des colorants sublimables, on peut obtenir une trace de teinte quelconque.

D'autre part, en adaptant les pourcentages colorant-composition support, il est possible d'obtenir d'autres compositions fumigènes qui, comprimées selon la technique précédemment décrite, donnent des fumées colorées très visibles.

## Revendications

1. Procédé de fabrication d'un dispositif fumigène générant une trace de couleur déterminée, rouge ou autre, notamment destiné à équiper un projectile giratoire d'alarme ou de signalisation et comportant, à l'intérieur d'une enveloppe rigide, étanche, présentant un orifice formant une tuyère de direction moyenne prédéterminée, une charge d'une composition fumigène résultant du mélange d'un colorant organique sublimable et d'une composition pyrotechnique support oxydante dont la combustion est propre à provoquer la sublimation du colorant, caractérisé en ce qu'on réalise la composition fumigène par mèlange, à l'état poudreux, d'un colorant organique sublimable et d'une composition pyrotechnique support, pour répartir le colorant entre les particules de la composition support de façon qu'en plaçant cette composition ainsi obtenue dans l'enveloppe (1 ), on obtienne en la comprimant (28, 29) à l'intérieur de celle-ci une charge (15) présentant une texture appropriée à la sublimation rapide du colorant et une moindre compression à proximité de la tuyère (17).

2. Procédé selon la revendication 1, caractérisé en ce que la densité apparente moyenne de la charge comprimée (15) dans l'enveloppe (1) est de l'ordre de 1,5 à 2,1.

3. Procédé selon l'une quelconque des revendications précédentes, caractérisé en ce que l'on réalise la composition fumigène par mélange à sec de 35 à 50% en masse, d'un colorant organique sublimable avec le complément pour cent, soit de 65 à 50% en masse, d'une composition pyrotechnique support.

4. Procédé selon la revendication 3, caractérisé en ce que la composition support renferme:
- un premier élément pris dans le groupe des peroxydes alcalino-terreux,
- un second élément pris dans le groupe des nitrates alcalino-terreux,
- un troisième élément pris dans le groupe des sulfates alcalino-terreux,
- un quatrième élément organique pris en tant qu'agglomérant par exemple dans le groupe des résinates.

5. Procédé selon la revendication 4, caractérisé en ce que la composition support contient du peroxyde de strontium, du nitrate de baryum, du sulfate de baryum, et du résinate de calcium.

6. Procédé selon la revendication 5, caractérisé en ce que la formule générale de la composition support contient:
-de 45 à 80% d'un oxyde du groupe des peroxydes de baryum, de strontium ou de plomb,
- de 10 à 40% d'un mélange de composés d'un groupe nitrate-sulfate de baryum ou de strontium,
- de 3 à 20% d'un liant organique de la famille des résinates de calcium ou de sodium,
ces chiffres étant des pourcentages en masse par rapport à la masse de la composition support.

7. Procédé selon l'une quelconque des revendications précédentes, caractérisé en ce que l'on aménage dans la charge (15) un canal central (19) prolongeant la tuyère (17) suivant ladite direction moyenne (2) de la tuyère (17).

8. Procédé selon l'une quelconque des revendications précédentes, caractérisé en ce que l'on place la composition dans l'enveloppe alors que celle-ci présente une ouverture (18) à l'opposé de la tuyère (17) suivant ladite direction moyenne (2) de la tuyère (17), en ce que l'on comprime ta composition à l'intérieur de l'enveloppe (1) au moyen d'un poinçon (28) que l'on introduit via ladite ouverture (18), en fermant provisoirement la tuyère (17) par un contre-poinçon (16), et en ce que l'on ferme ensuite ladite ouverture (18) de façon rigide et étanche (32) ou non.

9. Procédé selon les revendications 7 et 8, en combinaison, caractérisé en ce que l'on utilise un contre-poinçon (16) présentant une forme complémentaire de celle du canal (19) à former, et en ce que, pour fermer provisoirement la tuyère (17) lors de la compression de la composition à l'intérieur de l'enveloppe (1), on introduit le contre-poinçon (16) dans l'enveloppe (1) via la tuyère (17), suivant ladite direction moyenne (2) de la tuyère (17), avant d'introduire le poinçon (28i par ladite ouverture (18).

10. Procédé selon la revendication 9, caractérisé en ce que l'on introduit le contre-poinçon (16) dans l'enveloppe (1) via la tuyère (17) avant de placer la composition dans l'enveloppe (1).

11. Procédé selon l'une quelconque des revendications 7 à 10, caractérisé en ce que la section du canal (19) décroît de la tuyère (17) vers l'intérieur de l'enveloppe (1

12. Procédé selon la revendication 11, caractérisé en ce que le canal (19) présente une forme au moins partiellement tronconique de révolution autour de ladite direction moyenne (2) de la tuyère (17).

13. Procédé selon la revendication 11, caractérisé en ce que le canal (19) présente une première zone à proximité immédiate de la tuyère (17) et une deuxième zone située au-delà de la première dans le sens d'un éloignement par rapport à la tuyère (17), suivant la direction moyenne (2) de la tuyère (17), la première de ces zones présentant une section transversale décroissant plus rapidement que la seconde dans le sens d'un éloignement par rapport à la tuyère (17).

14. Procédé selon la revendication 13, caractérisé en ce que les deux zones présentent une forme tronconique de révolution autour de la direction moyenne (2) de la tuyère (17), l'angle au sommet (β) du cône correspondant à la première zone étant supérieur à l'angle au sommet (a) du cône correspondant à la deuxième zone.

15. Procédé selon l'une quelconque des revendications 7 à 14, caractérisé en ce que, dans le sens de l'éloignement par rapport à la tuyère suivant ladite direction moyenne (2) de la tuyère (17), le canal (19) s'interrompt dans la masse de la charge (15).

16. Procédé selon l'une quelconque des revendications précédentes, caractérisé en ce que l'on obture la tuyère (17) par un paillet (33).

17. Dispositif fumigène générant une trace de couleur déterminée, rouge ou autre, notamment destiné à équiper un projectile giratoire d'alarme ou de signalisation et comportant, à l'intérieur d'une enveloppe rigide, étanche, présentant un orifice formant une tuyère de direction moyenne prédéterminée, une charge d'une composition fumigène résultant du mélange d'un colorant organique sublimable et d'une composition pyrotechnique support oxydante dont la combustion est propre à provoquer la sublimation du colorant, ledit dispositif étant susceptible d'être obtenu par mise en oeuvre du procédé selon l'une quelconque des revendications précédentes et étant caractérisé en ce que la charge (15) est un mélange comprimé d'un colorant organique sublimable poudreux et d'une composition pyrotechnique support poudreuse, le colorant étant réparti entre les particules de la composition support, et en ce que la charge (15) présente une texture appropriée à la sublimation rapide du colorant. et une moindre compression à proximité de la tuyère (17).

18. Dispositif selon la revendication 17, caractérisé en ce que la densité apparente moyenne de la charge (15) est de l'ordre de 1,5 à 2,1.

19. Dispositif selon l'une quelconque des revendications 17 et 18, caractérisé en ce que la charge (15) contient de 35 à 50%, en masse, d'un colorant organique sublimable avec le complément pour cent, soit de 65 à 50% en masse, d'une composition pyrotechnique support.

20. Dispositif selon la revendication 19, caractérisé en ce que la composition support renferme:
- un premier élément pris dans le groupe des peroxydes alcalino-terreux,
- un second élément pris dans le groupe des nitrates alcalino-terreux,
- un troisième élément pris dans le groupe des sulfates alcalino-terreux,
- un quatrième élément organique pris en tant qu'agglomérant par exemple dans le groupe des résinates.

21. Dispositif selon la revendication 20, caractérisé en ce que la composition support contient du peroxyde de strontium, du nitrate de baryum, du sulfate de baryum, et du résinate de calcium.

22. Dispositif selon la revendication 21, caractérisé en ce que la formule générale de la composition support contient:
- de 45 à 80% d'un oxyde du groupe des peroxydes de baryum, de strontium ou de plomb,
- de 10 à 40% d'un mélange de composés d'un groupe nitrate-sulfate de baryum ou de strontium,
- de 3 à 20% d'un liant organique de la famille des résinates de calcium ou de sodium, ces chiffres étant des pourcentages en masse par rapport à la masse de la composition support.

23. Dispositif selon l'une quelconque des revendications 17 à 22, caractérisé en ce que la charge (15) comporte un canal cental (19) prolongeant la tuyère (17) suivant ladite direction moyenne (2) de la tuyère (17).

24. Dispositif selon la revendication 23, caractérisé en ce que la section du canal (19) décroît de la tuyère (17) vers l'intérieur de l'enveloppe (1).

25. Dispositif selon la revendication 24, caractérisé en ce que le canal (19) présente une forme au moins partiellement tronconique de révolution autour de ladite direction moyenne (2) de la tuyère (17).

26. Dispositif selon la revendication 24, caractérisé en ce que le canal (19) présente une première zone à proximité immédiate de la tuyère (17) et une deuxième zone située au-delà de la première dans le sens d'un éloignement par rapport à la tuyère (17), suivant la direction moyenne (2) de la tuyère (17), la première de ces zones présentant une section transversale décroissant plus rapidement que la seconde dans le sens d'un éloignement par rapport à la tuyère (17).

27. Dispositif selon la revendication 26, caractérisé en ce que les deux zones présentent une forme tronconique de révolution autour de la direction moyenne (2) de la tuyère (17), l'angle au sommet (p) du cône correspondant à la première zone étant supérieure à l'angle au sommet (a) du cône correspondant à la deuxième zone.

28. Dispositif selon l'une quelconque des revendications 23 à 27, caractérisé en ce que, dans le sens de l'éloignement par rapport à la tuyère suivant ladite direction moyenne (2) de la tuyère (17), le canal s'interrompt dans la masse de la charge (15).

29. Dispositif selon l'une quelconque des revendications 17 à 28, caractérisé en ce que la tuyère (17) est obturée par un paillet (33).

## Patentansprüche

1. Verfahren zur Herstellung eines rauchbildenden Geräts, das eine Spur einer bestimmten bzw. festgelegten Farbe erzeugt, zum Beispiel der Farbe rot oder einer anderen Farbe, das insbesondere bestimmt ist für die Ausstattung eines sich drehenden Alarm- oder Signalgeschosses und im Inneren einer festen bzw. nicht deformierbaren dichten Ummantelung, die eine Öffnung aufweist, welche in der vorgegebenen Mitteirichtung eine Düse bildet, eine Ladung bzw. Füllung enthält aus einer rauchbildenden Zusammensetzung, die sich ergibt aus einer Mischung eines sublimierbaren organischen Farbstoffs, und einer pyrotechnischen Trägerzusammensetzung, deren Verbrennung geeignet ist für die Bewirkung der Sublimation des Farbstoffs, dadurch gekennzeichnet, dass die rauchbildende Zusammensetzung so hergestellt wird durch die Mischung im pulverförmigen Zustand eines sublimierenden organischen Farbstoffs und einer Trägerzusammensetzung, um den Farbstoff zwischen der Partikeln der Trägerzusammensetzung zu verteilen, dass, indem die auf diese Weise hergestellte Zusammensetzung in die Ummantelung bzw. Hülse (1) eingebracht wird, durch Zusammendrücken bzw. Verdichten (28, 29) der Zusammensetzung im Inneren der Ummantelung bzw. Hülse (1) eine Ladung bzw. Füllung (15) gebildet wird, die ein für die rasche Sublimation des Farbstoffs geeignetes Gefüge und eine geringere Verdichtung in der Nähe der Düse (17) aufweist.

2. Verfahren nach Anspruch 1, dadurch gekennzeichnet, dass die auftretende mittlere Dichte der verdichteten Ladung bzw. Füllung (15) in der Ummantelung bzw. Hülse (1) in einer Grössenordnung von 1,5 bis 2,1 liegt.

3. Verfahren nach einem der vorhergehenden Ansprüche, dadurch gekennzeichnet, daß die rauchbildende Zusammensetzung hergestellt wird durch Trockenmischung von 35 bis 50 Massenprozent eines sublimierbaren organischen Farbstoffs mit der Prozentzugabe, angenommen 65 bis 50% Massenprozent, einer pyrotechnischen Trägerzusammensetzung.

4. Verfahren nach Anspruch 3, dadurch gekennzeichnet, daß die Trägerzusammensetzung ein erstes Element aus der Gruppe erdalkalischer Peroxyde, ein zweites Element aus der Gruppe erdalkalischer Nitrate, ein drittes Element aus der Gruppe erdalkalischer Sulfate und ein viertes organisches Element als Bindemittel zum Beispiel aus der Gruppe der Resinate enthält.

5. Verfahren nach Anspruch 4, dadurch gekennzeichnet, daß die Trägerzusammensetzung Strontiumperoxyd, Bariumnitrat, Bariumsulfat und Kalziumresinat enthält.

6. Verfahren nach Anspruch 5, dadurch gekennzeichnet, daß die allgemeine Formel der Trägerzusammensetzung 45 bis 80% eines Oxyds der Gruppe der Barium-, Strontium- oder Bleiperoxyde, 10 bis 40% einer Mischung von Zusammensetzungen einer Barium- oder Strontium-Nitrat-Sulfat-Gruppe und 3 bis 20% eines organischen Bindemittels aus der Familie der Kalzium- oder Natriumresinate enthält, wobei die angegebenen Zahlen Massenprozentanteile in bezug auf die Masse der Trägerzusammensetzung sind.

7. Verfahren nach einem der vorhergehenden Ansprüche, dadurch gekennzeichnet, daß der Ladung bzw. Füllung (15) ein zentraler Kanal (19) zugeführt wird, der die Düse (17) deren Mittelrichtung (2) folgend verlängert.

8. Verfahren nach einem der vorhergehenden Ansprüche, dadurch gekennzeichnet, dass die Zusammensetzung in die Ummantelung eingesetzt wird, als diese im Verlauf der Mittelrichtung (2) der Düse (17) eine der Düse gegenüberliegende Öffnung (18) aufweist, dass die Zusammensetzung innerhalb der Ummantelung (1) mit Hilfe eines Über die Öffnung (18) eingeführten Stempels (28) zusammengedrückt bzw. verdichtet wird, als die Düse (17) durch einen Gegenstempel (16) provisorisch verschlossen wird und dass danach die Öffnung (18) fest und dicht (32) oder anders verschlossen wird.

9. Verfahren nach den Ansprüchen 7 und 8 in Kombination, dadurch gekennzeichnet, dass ein Gegenstempel (16) verwendet wird, der eine zur Form des auszubildenden Kanals (19) komplementäre Form aufweist, und dass zum provisorischen Verschliessen der Düse (17) im Zuge der Verdichtung der Zusammensetzung innerhalb der Ummantelung (1) vor Einführung des Stempels (28) durch die Öffnung (18) der Mittelrichtung (2) der Düse (17) folgend über diese Düse der Gegenstempel in die Ummantelung (1) eingeführt wird.

10. Verfahren nach Anspruch 9, dadurch gekennzeichnet, dass vor der Anordnung der Zusammensetzung in der Ummantelung (1) der Gegenstempel (16) über die Düse (17) in die Ummantelung bzw. Hülse (1) eingeführt wird.

11. Verfahren nach einem der Ansprüche 7 bis 10, dadurch gekennzeichnet, dass der Querschnitt des Kanals (19) von der Düse (17) in Richtung auf den Innenraum der Hülse (1) abnehmend ausgebildet ist.

12. Verfahren nach Anspruch 11, dadurch gekennzeichnet, dass der Kanal (19) eine zumindest teilweise um die Mittelrichtung (2) der Düse (17) kreiskegelstumpfartige Form zeigt.

13. Verfahren nach Anspruch 11, dadurch gekennzeichnet, dass der Kanal (19) eine erste Zone in unmittelbarer Nähe der Düse (17) und eine zweite Zone aufweist, die in Richtung der Verlängerung in bezug auf die Düse (17) deren Mittelrichtung (2) folgend über der ersten Zone angeordnet ist, wobei die erste dieser Zonen einen Querschnitt aufweist, der sich in Richtung der Verlängerung in bezug auf die Düse (17) rascher verringert als die zweite Zone.

14. Verfahren anch Anspruch 13, dadurch gekennzeichnet, dass die beiden Zonen eine um die Mittelrichtung bzw. Mittellinie (2) der Düse (17) kreiskegelstumpfarₜige Form aufweisen, wobei der Winkel (ß) an der Spitze des der ersten Zone entsprechenden Kegels grösser ist als der Winkel (a) an der Spitze des der zweiten Zone entsprechenden Kegels.

15. Verfahren nach einem der Ansprüche 7 bis 14, dadurch gekennzeichnet, dass der Kanal (19) in Richtung der Verlängerung in bezug auf die Düse (17) in deren Mittelrichtung (2) in der Masse der Ladung bzw. Füllung (15) endet bzw. abbricht.

16. Verfahren nach einem der vorhergehenden Ansprüche, dadurch gekennzeichnet, dass die Düse (17) durch ein plattenförmiges Teil (33) verschlossen ist.

17. Rauchbildendes Gerät, das eine Spur einer bestimmten bzw. festgelegten Farbe erzeugt, zum Beispiel der Farbe rot oder einer anderen Farbe, das insbesondere bestimmt ist zur Ausstattung eines sich drehenden Alarm- oder Signalgeschosses und das im Inneren einer festen bzw. nicht deformierbaren dichten Ummantelung bzw. Hülse, die eine Öffnung aufweist, welche in einer vorgegebenen Mittelrichtung eine Düse bildet, eine Ladung bzw. Füllung enthält aus einer rauchbildenden Zusammensetzung, die sich ergibt aud der Mischung eines sublimierbaren organischen Farbstoffs und einer oxidierenden pyrotechnischen Trägerzusammensetzung, deren Verbrennung für die Bewirkung der Sublimation des Farbstoffs geeignet ist, wobei das Gerät durch die praktische Durchführung des Verfahrens nach einem der vorhergehenden Ansprüche herstellbar und dadurch gekennzeichnet ist, daß die Ladung bzw. Füllung (15) eine komprimierte bzw. verdichtete Mischung aus einem pulverförmigen sublimierbaren organischen Farbstoff und einer pulverförmigen pyrotechnischen Trägerzusammensetzung ist, wobei der Farbstoff zwischen den Partikeln der Trägerzusammensetzung verteilt ist, und daß die Ladung bzw. Füllung (15) ein für eine rasche Sublimation des Farbstoffs geeignetes Gefüge und eine geringere Verdichtung in der Nähe der Düse (17) aufweist.

18. Gerät nach Anspruch 17, dadurch gekennzeichnet, daß die auftretende mittlere Dichte der Ladung bzw. Füllung (15) in einer Größenordnung von 1,5 bis 2,1 liegt.

19. Gerät nach einem der Ansprüche 17 und 18, dadurch gekennzeichnet, daß die Ladung bzw. Füllung (15) 35 bis 50 Massenprozent eines sublimierbaren organischen Farbstoffs mit der Prozentzugabe, angenommen 65 bis 50 Massenprozent, einer pyrotechnischen Trägerzusammensetzung enthält.

20. Gerät nach Anspruch 19, dadurch gekennzeichnet, daß die Trägerzusammensetzung ein erstes Element aus der Gruppe erdalkalischer Peroxyde, ein zweites Element aus der Gruppe erdalkalischer Nitrate, ein drittes Element aus der Gruppe erdalkalischer Sulfate und eine viertes organisches Element als Bindemittel zum Beispiel aus der Gruppe der Resinate enthält.

21. Gerät nach Anspruch 20, dadurch gekennzeichnet, daß die Trägerzusammensetzung Strontiumperoxyd, Bariumnitrat, Bariumsulfat und Kalziumresinat enthält.

22. Gerät nach Anspruch 21, dadurch gekennzeichnet, daß die allgemeine Formel der Trägerzusammensetzung 45 bis 80% eines Oxyds der Gruppe der Barium-, Strontium- oder Bleiperoxyde, 10 bis 40% einer Mischung von . Zusammensetzungen einer Barium- oder Strontium-Nitrat-Sulfat-Gruppe und 3 bis 20% eines organischen Bindemittels aus der Familie der Kalzium- oder Natriumresinate enthält, wobei die angegebenen Zahlen Massenprozentanteile in bezug auf die Masse der Trägerzusammensetzung sind.

23. Gerät nach einem der Ansprüche 17 bis 22, dadurch gekennzeichnet, daß die Ladung bzw. Füllung (15) einen zentralen Kanal (19) aufweist, der die Düse (17) in deren Mittelrichtung (2) verlängert.

24. Gerät nach Anspruch 23, dadurch gekennzeichnet, daß sich der Querschnitt des Kanals (19) von der Düse (17) in Richtung auf den Innenraum der Ummantelung bzw. Hülse (1) verringert.

25. Gerät nach Anspruch 23, dadurch gekennzeichnet, dass der Kanal (19) eine zumindest teilweise um die Mittelrichtung (2) der Düse (17) kreiskegelstumpfartige Form zeigt.

26. Gerät nach Anspruch 24, dadurch gekennzeichnet, dass der Kanal (19) eine erste Zone, in unmittelbarer Nähe der Düse (17) und eine zweite Zone aufweist, die sich in Richtung der Verlängerung in bezug auf die Düse (17) deren Mittelrichtung (2) folgend über der ersten Zone befindet, wobei die erste dieser Zonen einen Querschnitt aufweist, der sich in Richtung der Verlängerung in bezug auf die Düse (17) rascher verringert als die zweite Zone.

27. Gerät nach Anspruch 26, dadurch gekennzeichnet, dass die beiden Zonen eine um die Mittelrichtung bzw. Mittellinie (2) der Düse (17) kreiskegelstumpfartige Form aufweisen, wobei der Winkel (ß) an der Spitze des ersten Zone entsprechenden Kegels grösser ist als der Winkel (a) an der Spitze des der zweiten Zone entsprechenden Kegels.

28. Gerät nach einem der Ansprüche 23 bis 27, dadurch gekennzeichnet, dass der Kanal in der Richtung der Verlängerung in bezug auf die Düse (17) in deren Mittelrichtung (2) in der Masse der Ladung bzw. Füllung (15) endet bzw. abbricht.

29. Gerät nach einem der Ansprüche 17 bis 28, dadurch gekennzeichnet, dass die Düse (17) durch ein plattenförmiges Teil (33) verschlossen ist.

## Claims

1. Process for the manufacture of a smoke-generating device producing a trail of a specified colour, red or other, intended especially to equip a spinning alarm or signalling projectile and comprising, inside a rigid, leak-proof casing, having an orifice forming a nozzle with a predetermined mean direction, a charge of a smoke-generating composition produced by mixing a sublimable organic colourant and a supporting oxidising pyrotechnic composition whose combustion is capable of causing the colourant to sublime, which process is characterised in that the smoke-generating composition is produced by mixing, in the powder state, a sublimable . organic colourant and a supporting pyrotechnic composition, to distribute the colourant between the particles of the supporting composition so that when this composition, obtained in this manner, is placed in the casing (1), and when it is compressed (28, 29) inside the latter, a charge (15) is obtained which has a suitable texture for the rapid sublimation of the colourant and a lower compression in the vicinity of the nozzle (17).

2. Process according to Claim 1, characterised in that the mean apparent density of the compressed charge (15) in the casing (1) is of the order of 1.5 to 2.1.

3. Process according to either of the preceding Claims, characterised in that the smoke-generating composition is produced by mixing in the dry state from 35 to 50% by weight of a sublimable organic colourant with the remaining percentage, namely from 65 to 50% by weight of a supporting pyrotechnic composition.

4. Process according to Claim 3, characterised in that the supporting composition contains:
a first component taken from the group of alkaline-earth metal peroxides,
a second component taken from the group of alkaline-earth metal nitrates,
a third component taken from the group of alkaline-earth metal sulphates, and
a fourth, organic, component taken as a binder, for example from the group of resinates.
5. Process according to Claim 4, characterised in that the supporting composition contains strontium peroxide, barium nitrate, barium sulphate and calcium resinate.

6. Process according to Claim 5, characterised in that the general formula of the supporting composition contains:
from 45 to 80% of an oxide from the group of barium, strontium or lead peroxides,
from 10 to 40% of a mixture of compounds from a group of barium or strontium nitrate- sulphate, and
from 3 to 20% of an organic binder from the group of calcium or sodium resinates, . these figures being percentages by weight relative to the weight of the supporting composition.

7. Process according to any one of the preceding Claims, characterised in that a central channel (19) is arranged in the charge (15), extending the nozzle (17) along the said mean direction (2) of the nozzle (17).

8. Process according to any one of the preceding Claims, characterised in that the composition is placed in ths casing while the latter has an opening (18) at the opposite end from the nozzle (17) along the said mean direction (2) of the nozzle (17), that the composition is compressed inside the casing (1) by means of a punch (28) which is introduced through the said opening (18), while the nozzle (17) is provisionally closed by a counterpunch (16), and in that the said opening (18) is then closed in a rigid and leak-proof (32) manner or otherwise.

9. Process according to Claim 7 and 8, taken in combination, characterised in that a counterpunch (16) having a shape complementing that of the channel (19) to be formed is used, and in that, to close the nozzle (17) provisionally when the composition is compressed inside the casing (1), the counterpunch (16) is introduced into the casing (1) through the nozzle (17), along the said mean direction (2) of the nozzle (17), before the punch (29) is introduced through the said opening (18).

10. Process according to Claim 9, characterised in that the counterpunch (16) is introduced into the casing (1) through the nozzle (17) before the. composition is placed in the casing (1).

11. Process according to any one of Claims 7 to 10, characterised in that the cross-section of the channel (19) decreases from the nozzle (17) towards the interior of the casing (1).

12. Process according to Claim 11, characterised in that the channel (19) has an at least partially frustoconical shape of revolution around the said mean direction (2) of the nozzle (17).

13. Process according to Claim 11, characterised in that the channel (19) has a first zone in the immediate vicinity of the nozzle (17) and a second zone situated beyond the first in the direction of a movement away from the nozzle (17), along the mean direction (2) of the nozzle (17), the first of these zones having a cross-section decreasing more rapidly than the second in the direction of a movement away from the nozzle (17).

14. Process according to Claim 13, characterised in that the two zones have a frustoconical shape of revolution around the mean direction (2) of the nozzle (17), the apex angle (β) of the cone corresponding to the first zone being greater than the apex angle (a) of the cone corresponding to the second zone.

15. Process according to any one of Claims 7 to 14, characterised in that the channel (19) is interrupted in the mass of the charge (15) in the direction away from the nozzle along the said mean direction (2) of the nozzle (17).

16. Process according to any one of the preceding claims, characterised in that the nozzle (17) is closed by means of a wad (33).

17. Smoke-generating device producing a trail of a specified colour, red or other, intended especially to equip a spinning alarm or signalling projectile and comprising, inside a rigid, leak-proof casing, having an orifice forming a nozzle with a predetermined mean direction, a charge of a smoke-generating composition produced by mixing a sublimable organic colourant and a supporting oxidising pyrotechnic composition whose combustion is capable of causing the colourant to sublime, the said device being capable of being produced by using the process according to any one of the preceding claims, and being characterised in that the charge (15) is a compressed mixture of a powdery sublimable organic colourant and a powdery supporting pyrotechnic composition, the colourant being distributed between the particles of the supporting composition, and in that the charge (15) has a suitable texture for the rapid sublimation of the colourant and a lower compression in the vicinity of the nozzle (17).

18. Device according to Claim 17, characterised in that the mean apparent density of the charge (15) is of the order of 1.5 to 2.1.

19. Device according to either of Claims 17 and 18, characterised in that the charge (15) contains from 35 to 50% by weight of a sublimable organic colourant with the remaining percentage, namely from 65 to 50% by weight, of a supporting pyrotechnic composition.

20. Device according to Claim 19, characterised in that the supporting composition contains:
a first component taken from the group of alkaline-earth metal peroxides,
a second component taken from the group of alkaline-earth metal nitrates,
a third component taken from the group of alkaline-earth metal sulphates, and
a fourth, organic, component taken as a binder, for example from the group of resinates.

21. Device according to Claim 20, characterised in that the supporting composition contains strontium peroxide, barium nitrate, barium sulphate and calcium resinate.

22. Device according to Claim 21, characterised in that the general formula of the supporting composition contains:
from 45 to 80% of an oxide from the group of barium, strontium or lead peroxides,
from 10 to 40% of a mixture of compounds from a group of barium or strontium nitrate- sulphate, and
from 3 to 20% of an organic binder from the group of calcium or sodium resinates, these figures being percentages by weight relative to the weight of the supporting composition.

23. Device according to any one of Claims 17 to 22, characterised in that the charge (15) comprises a central channel (19) extending the nozzle (17) along the said mean direction (2) of the nozzle (17).

24. Device according to Claim 23, characterised in that the cross-section of the channel (19) decreases from the nozzle (17) towards the interior of the casing (1).

25. Device according to Claim 24, characterised in that the channel (19) has an at least partially frustoconical shape of revolution around the said mean direction (2) of the nozzle (17).

26. Device according to Claim 24, characterised in that the channel (19) has a first zone in the immediate vicinity of the nozzle (17) and a second zone situated beyond the first in the direction of a movement away from the nozzle (17) along the mean direction (2) of the nozzle (17), the first of these zones having a cross-section decreasing more rapidly than the second in the direction of a movement away from the nozzle (17).

27. Device according to Claim 26, characterised in that the two zones have a frustoconical shape of revolution around the mean direction (2) of the nozzle (17), the apex angle (B) of the cone corresponding to the first zone being greater than the apex angle (a) of the cone corresponding to the second zone.

28. Device according to any one of Claims 23 to 27, characterised in that the channel is interrupted in the mass of the charge (15) in the direction of the movement away from the nozzle along the said mean direction (2) of the nozzle (17).

29. Device according to any one of Claims 17 to 28, characterised in that the nozzle (17) is closed by means of a wad (33).
